# EUROPÄISCHE PATENTSCHRIFT

(11) **EP 1 168 372 B1**
(45) Veröffentlichungstag und Bekanntmachung des Hinweises auf die Patenterteilung: **04.10.2006**
(21) Anmeldenummer: 00810540.5
(22) Anmeldetag: 20.06.2000
(51) Int. Cl.: H01B 3/30

(54) **Vergussmassen für die Herstellung von elektrischen Isolierungen**
Resin for electrical insulation
Résine pour isolation électrique

(43) Veröffentlichungstag der Anmeldung: 02.01.2002
(73) Patentinhaber: ABB RESEARCH LTD., 8050 Zürich (CH)
(72) Erfinder: Kaltenborn, Uwe, 5453 Remetschwil (CH); Rocks, Jens, 5408 Ennetbaden (CH)
(74) Vertreter: ABB Patent Attorneys

(56) Entgegenhaltungen:
- DE-A- 1 570 922
- DE-A- 1 590 958
- US-A- 4 537 803
- US-A- 5 212 218
- US-A- 5 306 747
- PATENT ABSTRACTS OF JAPAN vol. 008, no. 260 (C-254), 29. November 1984 (1984-11-29) & JP 59 136348 A (SUMITOMO KAGAKU KOGYO KK;OTHERS: 01), 4. August 1984 (1984-08-04)

## Beschreibung

### Geltungsbereich

Die vorliegende Erfindung betrifft Vergussmassen auf der Basis polymerer Matrixharze für die Herstellung von selbstheilenden elektrischen Isolierungen, insbesondere in Form von Formteilen und Beschichtungen auf dem Gebiet der Hochspannungsisolierungen für den Freilufteinsatz, sowie die erfindungsgemäss hergestellten elektrischen Isolierungen.

### Technisches Gebiet

Hochspannungsisolierungen auf Basis polymerer Matrixharze für den Freilufteinsatz sind an sich bekannt. Für Freiluftanwendungen werden traditionell Isolatoren auf Basis der Materialien Glas und Keramik eingesetzt. In den letzten Jahren konnten polymere Isolierstoffe ebenfalls einen stetig steigenden Marktanteil erringen. Dabei kommen Freiluftisolatoren in grossen Stückzahlen sowohl bei Hochspannungsleitungen, als auch im Mittelspannungsbereich, vor allem als Stützisolatoren, zum Einsatz. Weitere Anwendungsgebiete sind Freiluft-Leistungschalter, Messwandler, Durchführungen, Ableiter sowie im Schaltanlagenbau.

In den letzten Jahren wurden vermehrt polymere Werkstoffe, wie zum Beispiel Silikone (RTV, HTV) oder Ethylen-Propylen-Gummi (EPR, EPDM), aber auch Giessharzsysteme auf Basis von Epoxidharzen und Polyurethanen eingesetzt. Von den polymeren Werkstoffen haben jedoch nur Silikone allgemeine technische Akzeptanz erreicht, da Silikone infolge ihrer inhärenten ausgeprägten Hydrophobie, und insbesondere infolge der inhärenten Hydrophobiewiederkehr, den andern polymeren Werkstoffen überlegen sind. Der hohe Preis für Silikone bremst jedoch deutlich deren technische Verwendung.

Die genannten polymeren Werkstoffe, wie Ethylen-Propylen-Gummi oder Giessharzsysteme auf Basis von Epoxidharzen und Polyurethanen besitzen keine intrinsische Hydrophobiewiederkehr und weisen zudem eine deutlich niedrigere Hydrophobie auf. Weiterhin werden diese Materialien durch thermische und oxydative Einflüsse, insbesondere durch UV-Strahlung, verhältnismässig stark abgebaut. Es besteht deshalb das Bedürfnis nach verbesserten polymeren Werkstoffen, welche von ihren mechanischen Eigenschaften her besser sind als Silicone und für die Herstellung von elektrischen Isolierungen geeignet sind, die eine erhöhte Hydrophobie sowie gleichzeitig auch die Eigenschaft der Hydrophobiewiederkehr aufweisen, ohne dass deren mechanischen Eigenschaften merklich verändert bzw. geschwächt sind. Mit derartig verbesserten polymeren Werkstoffen könnten beispielsweise preisgünstige Epoxidharze hergestellt und für die Herstellung von elektrischen Isolierungen verwendet werden.

Werden polymere Werkstoffe, wie beispielsweise Ethylen-Propylen-Gummi oder Giessharzsysteme auf Basis von Epoxidharzen und Polyurethanen, als Hochspannungsisolierungen im Freilufteinsatz verwendet und kommt es zur Betauung der Oberfläche, so ist die isolierende Wirkung wesentlich von der wasserabweisenden Wirkung (Hydrophobie) dieser Oberfläche abhängig. Bei stark hydrophoben Oberflächen, wie sie in der Regel bei Silikonen auftreten, bilden sich Taubeläge in Form einzelner, voneinander getrennter Tröpfchen aus. Kommt es zu einem Hydrophobieverlust, so bilden sich in feuchtem Klima kohärente Filmbeläge auf der Isolatoroberfläche aus. Durch diese Filmbeläge fliessen deutlich erhöhte Ströme, welche gegebenenfalls zu Überschlägen des Isolators führen können, jedenfalls aber eine beschleunigte thermische und/oder oxydative Schädigung der Polymermatrix verursachen. Aufgrund des polaren Charakters der Epoxidharz-Matrix weisen Epoxidharz-Oberflächen, sowie eine grosse Anzahl weiterer duroplastischer Harzoberflächen, keine genügenden Wasser abweisenden Eigenschaften auf. Deshalb ist der Einsatz von Epoxidharzen und verwandten Materialien im wesentlichen auf die Anwendung in Innenräumen beschränkt.

### Stand der Technik

In der Literatur sind keine Hinweise auf die intrinsische Modifizierung von Giessharzsystemen zu finden, bei welchen den Giessharzsystemen zusätzliche Hydrophobie und die Eigenschaft der Hydrophobiewiederkehr verliehen wird und gleichzeitig die mechanischen Eigenschaften nur wenig oder nicht verändert werden.

Im Patent US 4,537,803 wird die Zugabe eines polymerisierbaren Silikonöls zum Epoxidharzgemisch vorgeschlagen. US 5,306,747 betrifft die Zugabe eines modifizierten Silikonöls, welches mit dem Harzsystem chemisch reagieren kann. Die Zugabe von Silikonen zum Epoxidharzgemisch oder zu andern duroplastischen Systemen hat grundsätzlich den Nachteil, dass die physikalischen Eigenschaften, das Reaktionsverhalten, die Fliess- und Bearbeitungseigenschaften der Matrix derart verändert werden, dass beispielsweise Entmischungserscheinungen oder elektrische Entladungen in Hohlräumen auftreten. In US 5,306,747 wird das Silikonöl endständig mit Hydroxyphenylgruppen versehen und chemisch in die Matrix eingebunden. Der Hauptnachteil dieser Methode liegt, wie in der Patentschrift beschrieben, in den schlechteren mechanischen Eigenschaften, bei grösserer Kettenlänge des eingebrachten Silikonöls. Durch die direkte Einbindung der hydrophoben Bestandteile in die Harzmatrix ist auch mit dieser Methode keine Wiederkehr der Hydrophobie gegeben, da die Hydrophobiewiederkehr an die Diffusion frei beweglicher, niedermolekularer Silikon-Oligomere gebunden ist.

### Darstellung der Erfindung

Es wurde nun gefunden, dass Vergussmassen auf Basis polymerer Matrixharze für die Herstellung von selbstheilenden elektrischen Isolierungen erhalten werden, wenn man den polymeren Matrixharzen vor deren Härtung verkapselte ausgewählte Wasser abweisende Verbindungen zusetzt. Gehärtete Vergussmassen auf Basis polymerer Matrixharze, welche erfindungsgemäss verkapselte Wasser abweisende Verbindungen enthalten, zeigen eine gute Hydrophobie sowie eine ausgeprägte Hydrophobiewiederkehr ohne, dass die mechanischen Eigenschaften merklich verändert werden. Es tritt keine Phasenseparation auf. Insbesondere zeigt sich, dass beim Aufbrechen des Kapselmaterials, welches gleichzeitig mit dem thermischen und/oder oxydativen Abbau der gehärteten Matrixoberfläche einher geht, die verkapselten Wasser abweisende(n) Verbindung(en) freigesetzt werden, so dass diese an die unmittelbare Oberfläche diffundieren. Dabei durchdringen diese Verbindungen die Oberfläche und können auch in sich allfällig bildende abgebauten und/oder überlagerte Fremdschichten eindringen, so dass mit dem oxydativen und/oder thermischen Abbau der Oberfläche jeweils eine Wiederherstellung der Hydrophobie bzw. eine Selbstheilung einher geht. Dieser Prozess der Selbstheilung setzt sich so lange fort, als die der Erosion ausgesetzte Oberfläche aus der erfindungsgemässen Vergussmasse besteht. Die Lebenserwartung von Produkten, welche aus den erfindungsgemässen Vergussmassen hergestellt sind, ist demzufolge deutlich verlängert. Mit den erfindungsgemässen Vergussmassen können die guten mechanischen Eigenschaften von preisgünstigen duroplastischen Werkstoffen mit den Eigenschaften der Hydrophobie und Hydrophobiewiederkehr in ausgezeichneter Weise kombiniert werden.

Die vorliegende Erfindung ist in den Patentansprüchen definiert. Insbesondere betrifft die vorliegende Erfindung eine flüssige oder pastöse Vergussmasse auf der Basis eines polymeren Matrixharzes oder eines Gemisches solcher Harze, für die Herstellung von selbstheilenden elektrischen Isolierungen, und diese Vergussmasse dadurch gekennzeichnet ist, dass diese in gleichmässiger Verteilung eine ausgewählte hydrophobierend wirkende Verbindung oder ein Gemisch solcher Verbindungen in verkapselter Form enthält.

Die erfindungsgemässen Vergussmassen sind besonders für die Herstellung von Formteilen und Beschichtungen auf dem Gebiet der elektrischen Isolierungen, insbesondere Hochspannungsisolierungen, insbesondere für den Freilufteinsatz, geeignet. Es ist auch möglich, diese Isolierungen in Innenraumanlagen einzusetzen.

In diesem Sinne betrifft die vorliegende Erfindung die Verwendung der erfindungsgemässen Vergussmassen für die Herstellung von Formteilen und Beschichtungen auf dem Gebiet der elektrischen Isolierungen, insbesondere Hochspannungsisolierungen, insbesondere Hochspannungsisolierungen für den Freilufteinsatz.

Die Erfindung betrifft im weiteren die aus den erfindungsgemässen Vergussmassen hergestellten elektrischen Isolierungen.

Die Erfindung betrifft im weiteren ein Verfahren zur Herstellung der erfindungsgemässen Vergussmassen.

Als Vergussmassen in flüssiger oder pastöser Form kommen erfindungsgemäss polymere Werkstoffe, wie duroplastisch härtbare Vergussmassen in Frage. Beispiele für solche Vergussmassen sind Giessharzsysteme, insbesondere duroplastisch härtbare Polykondensate, duroplastisch härtbare Polyaddukte und deren Mischformen. Als duroplastisch härtbare Giessharze können erfindungsgemäss die an sich bekannten duroplastischen Formmassen verwendet werden. Duroplastische Kunststoffe sind aus der Literatur in grosser Zahl bekannt. Duroplastisch härtbare Polykondensate und Polyaddukte sind beispielsweise härtbare Phenol/Formaldehyd Kunststoffe, härtbare Harnstoff/Formaldehyd-Kunststoffe, Melamin/Formaldehyd-Kunststoffe, härtbare Melamin/Phenol/Formaldehyd-Formmassen, ungesättigte Polyesterharze, DAP-Harze (Polydiallylphthalate), Polyimide, Polybenzimidazole, Epoxidharze oder vernetzte Polyurethane (PUR). Bevorzugt sind diejenigen mit guten elektrischen Eigenschaften, vorzugsweise aromatische und/oder cycloaliphatische Epoxidharze und/oder PUR-Giessmassen.

Solche in der Elektroindustrie verwendeten Epoxidharze und PUR-Harze sind an sich aus der Literatur bekannt und können erfindungsgemäss verwendet werden. In der Elektroindustrie verwendete Epoxidharze und PUR-Harze sind an sich bekannt und beispielsweise beschrieben in I. Quint, Untersuchungen zum Einfluss von schwach leitenden Fremdschichten auf das Oberflächen-Alterungsverhalten wechselspannungsbeladener zylindrischer Prüflinge aus Epoxidharz-Formstoff, Dissertation TH Darmstadt, Darmstadt (1993) oder O. Claus, Charakterisierung des Oberflächenzustands zylindrischer Prüfkörper aus Epoxidharz-Formstoff vor und nach der Beanspruchung mit wässrigen salzhaltigen Fremdschichten und 50Hz-Wechselspannung, Dissertation TH Darmstadt, Darmstadt (1995). Zahlreiche Publikationen existieren auch zu den elektrischen Araldit®-Giessharzsystemen der Ciba-Geigy AG.

Epoxidharze für elektrische Anwendungen enthalten in der Regel mindestens ein carboxylhaltiges Polymer, insbesondere einen carboxylterminierten Polyester und/oder ein carboxylhaltiges Acrylat- und/oder Methacrylatpolymer und/oder eine hydroxylhaltige Verbindung oder ein Gemisch solcher Verbindungen, sowie eine Glycidylverbindung oder ein Gemisch von Glycidylverbindungen und gegebenenfalls (geht auch ohne) einen Beschleuniger für die Vernetzungsreaktion der Glycidylverbindung oder Glycidylverbindungen mit dem carboxylhaltigen Polymeren und/oder der hydroxylhaltigen Verbindung sowie an sich übliche weitere Additive.

Bevorzugt sind vernetzend wirkende Glycidylverbindungen, welche mindestens zwei 1,2-Epoxidgruppen im Molekül aufweisen. Vorzugsweise verwendet man ein Gemisch von Polyglycidylverbindungen, beispielsweise ein Gemisch von Diglycidyl- und Triglycidylverbindungen. Solche Verbindungen sind an sich bekannt und in der Literatur ausführlich beschrieben. In der Regel kann aus den bekannten Glycidylverbindungen eine für die vorgesehene elektrische Anwendung geeignete Auswahl getroffen werden, was für den Fachmann ein Optimierungsproblem darstellt.

Geeignete Glycidylverbindungen sind beispielsweise in EP-A-0 297 030, EP-A-0 356 391, EP-A-0 462 053, EP-A-0 506 617, EP-A-0 536 085 oder in U.S. Patent US-A-3,859,314 oder in der DE-A-31 26 411 beschrieben. Diese umfassen Verbindungen, die unsubstituierte Glycidylgruppen und/oder mit Methylgruppen substituierte Glycidylgruppen aufweisen. Die Glycidylverbindungen haben vorzugsweise ein Molekulargewicht zwischen 200 und 1200, insbesondere zwischen 200 und 1000 und können fest oder flüssig sein. Ihr Epoxidgehalt beträgt vorzugsweise mindestens drei Äquivalente pro Kilogramm der Verbindung, vorzugsweise mindestens vier Äquivalente pro Kilogramm und insbesondere mindestens fünf Äquivalente pro Kilogramm. Bevorzugt sind Glycidylverbindungen, die Glycidylether- und/oder Glycidylestergruppen aufweisen. Eine Glycidylverbindung kann dabei auch beide Arten von Glycidylgruppen enthalten, wie z.B. 4-Glycidyloxy-benzoesäureglycidylester. Bevorzugt sind Polyglycidylester mit 1-4 Glycidylestergruppen, insbesondere Diglycidylester und/oder Triglycidylester. Die bevorzugten Diglycidylester leiten sich vorzugsweise von aromatischen, araliphatischen, cycloaliphatischen, heterocyclischen, heterocyclisch-aliphatischen oder heterocyclisch-aromatischen Dicarbonsäuren mit 6 bis 20, insbesondere 6 bis 12 Ringkohlenstoffatomen oder von aliphatischen Dicarbonsäuren mit 2 bis 10 Kohlenstoffatomen ab. Solche Verbindung sind beispielsweise unter dem Handelsnamen Araldit® (Ciba SC Ltd) kommerziell erhältlich. Bevorzugt sind beispielsweise die an sich bekannten Epoxidharze auf Basis mehrwertiger aromatischer oder cycloaliphatischer Hydroxylverbindungen. Auf Basis von aromatischen Hydroxylverbindungen sind beispielsweise die Glycidylether von Bisphenol A oder Bisphenol F sowie die Glycidylether von Phenol-Novolak-Harzen oder Kresol-Novolak-Harzen bekannt. Cycloaliphatische Epoxidharze sind z.B. bis-epoxidierter 1,2,3,6-Tetrahydro-benzoesäure-beta-1',2',3',6'-tetrahydrophenylethylester, Hexahydro-o-phthalsäure-bis-glycidylester. Auch aliphatische Epoxidharze, wie z.B. 1,4-Butandioldiglycidylether, sind für die erfindungsgemässe Verwendung geeignet.

Bevorzugt kommen Vergussmassen zum Einsatz, welche mindestens einen Füllstoff enthalten. Solche Füllstoffe sind vorzugsweise Quarzmehl, Aluminiumoxid und/oder Dolomite in verschiedenen an sich bekannten Mahlungen. Die Füllstoffe sind bevorzugt mit einer Silanisierung versehen, um eine optimale chemische Anbindung der Partikel in der Harzmatrix zu gewährleisten.

Hydrophobierend wirkende Verbindungen sind vorzugsweise fliessfähige fluorierte und/oder chlorierte Kohlenwasserstoffe, welche -CH₂-Einheiten und/oder -CHF-Einheiten, -CF₂-Einheiten, -CF₃-Einheiten, -CHCl-Einheiten, -C(Cl)₂-Einheiten und/oder -C(Cl)₃-Einheiten aufweisen oder cyclische, lineare oder verzweigte fliessfähige Organopolysiloxane. Vorzugsweise haben diese eine Viskosität im Bereich von etwa 50 cSt bis 10'000 cSt, vorzugsweise im Bereich von 100 cSt bis 10'000 cSt und vorzugsweise im Bereich von 500 cSt bis 3'000 cSt, gemessen gemäss DIN 53 019 bei 20°C.

Vorzugsweise handelt es sich bei dem Organopolysiloxan um eine Verbindung, bzw. ein Verbindungsgemisch, der allgemeinen Formel (I) : worin
- R: unabhängig voneinander einen gegebenenfalls chlorierten und/oder fluorierten Alkylrest mit 1 bis 8 Kohlenstoffatomen, (C₁-C₄)-Alkylaryl oder Aryl; vorzugsweise einen gegebenenfalls fluorierten Alkylrest mit 1 bis 4 Kohlenstoffatomen oder Phenyl; vorzugsweise 3,3,3-Trifluoropropyl, Monofluoromethyl, Difluoromethyl oder Alkyl mit 1-4 Kohlenstoffatomen; vorzugsweise Methyl;
- R₁: unabhängig voneinander eine der Bedeutungen von R oder R₂, wobei gegebenenfalls zwei an verschiedene Si-Atome gebundene endständige Substituenten R₁ zusammen genommen für ein Sauerstoffatom stehen (= cyclische Verbindung);
- R₂: eine der Bedeutungen von R, oder Wasserstoff, oder einen Rest -(A)ᵣ-CH=CH₂;
- A: einen Rest -CₛH₂ₛ-, vorzugsweise -(CH₂)ₛ-, worin
- s: eine ganze Zahl von 1 bis 6, vorzugsweise 1;
- r: Null oder eins;
- m: durchschnittlich von Null bis 5000, vorzugsweise von 20 bis 5000, vorzugsweise 50 bis 1500;
- n: durchschnittlich von Null bis 100, vorzugsweise 2 bis 100, vorzugsweise 2 bis 20;
bedeuten, wobei die Summe von [m+n] für nicht-cyclische Verbindungen mindestens 20, vorzugsweise mindestens 50 beträgt und die Gruppen -[Si(R)(R)O]- und -[Si(R₁)(R₂)O]- in beliebiger Reihenfolge im Molekül angeordnet sind. Die Summe von [m+n] für nicht-cyclische Verbindungen liegt vorzugsweise durchschnittlich im Bereich von 20 bis 5000, vorzugsweise im Bereich von 50 bis 1500.

Vorzugsweise hat R₂ eine der Bedeutungen von R, und R vorzugsweise Methyl oder Phenyl bedeutet, wobei im Molekül sowohl Methyl als auch Phenyl anwesend sein können. Das Verhältnis von Methyl zu Phenyl ist durch die Fliessfähigkeit der Verbindung bzw. des Verbindungsgemisches vorgegeben. Vorzugsweise bedeutet R Methyl. Die Verbindung der Formel (I) stellt in der Regel ein Gemisch von Verbindungen der Formel (I) dar, was dem Fachmann bekannt ist.

Ist die Verbindung der Formel (I) eine cyclische Verbindung, so ist diese aus -[Si(R)(R)O]- und/oder -[SiR₁(R₂)O]-Einheiten, zusammengesetzt, welche einen Ring mit vorzugsweise 4 bis 12 solcher Einheiten bilden. Von den ringförmigen Siloxanen sind jedoch die ringförmigen oligomeren Polysiloxane mit 4 bis 8 Siloxy-Einheiten bevorzugt, insbesondere Polydimethylsiloxane mit 4 bis 8 Siloxy-Einheiten. Diese cyclischen Verbindungen können aber auch z.B. Organohydrogenpolysiloxane, welche z.B. nur - [SiH(R₂)O]-Einheiten enthalten, oder entsprechend Organovinylpolysiloxane darstellen.

In einer speziellen Ausführungsform der vorliegenden Erfindung bedeutet R₂ sowohl Wasserstoff als auch -A-CH=CH₂, wobei R₂ pro Molekül nur entweder Wasserstoff oder -A-CH=CH₂ bedeutet. Dabei verkapselt man separat je die eine Verbindung, worin R₂ Wasserstoff bedeutet und die andere Verbindung, worin R₂ -A-CH=CH₂ bedeutet, und fügt diese beiden verkapselten Verbindungen mindestens in äquimolaren Mengen der erfindungsgemässen Vergussmasse zu. Vorzugsweise verwendet man jedoch die Si-H-Gruppen enthaltende Verbindung im molaren Überschuss von 20 bis 50 % bezogen auf die den Rest -A-CH=CH₂ enthaltende Komponente. Brechen die Kapselhüllen infolge thermischen und/oder oxydativen Abbaus auf, so fliessen die beiden Komponenten ineinander und gehen zusammen eine Additionsreaktion ein, welche die Hydrophobie und Hydrophobiewiederkehr durch Bildung einer stabileren Schicht verstärkt. Um die additionsvernetzende Reaktion zu ermöglichen, enthält mindestens eine der beiden verkapselten Komponenten eine Komplexverbindung oder ein Gemisch solcher Komplexverbindungen aus der Gruppe der Rhodium-, Nickel-, Palladium- und/oder Platinmetalle, wie solche als katalytisch wirksame Verbindungen für Additionsreaktionen zwischen SiH-Bindungen und Alkenylresten bekannt sind. Bevorzugt sind Pt (0)-Komplexe mit Alkenylsiloxanen als Liganden oder Rh-Katalysatoren in katalytischen Mengen von vorzugsweise 1 bis 100 ppm Platin. Solche Verbindung sind ausführlich in der Literatur beschrieben und dem Fachmann bekannt. Für diese Ausführungsform bedeuten die beiden endständigen Silyloxygruppen der den Rest -A-CH=CH₂ enthaltenden Komponente, unabhängig voneinander vorzugsweise Dimethylvinylsiloxy, wobei n vorzugsweise Null bedeutet. Die einzelnen Komponenten haben eine Viskosität vorzugsweise im Bereich von etwa 10 cSt bis 10'000 cSt, vorzugsweise im Bereich von 100 cSt bis 10'000 cSt und vorzugsweise im Bereich von 500 cSt bis 3'000 cSt, gemessen gemäss DIN 53 019 bei 20°C. Je nach der Herstellung können die Verbindungen der Formel (I) bis zu 10 Molprozente, berechnet auf die anwesenden Si-Atome sowohl Alkoxy- als auch OH-Gruppen enthalten. Solche Verbindungen liegen innerhalb der vorliegenden Erfindung.

Für die Verkapselung der hydrophobierend wirkenden Verbindung oder Verbindungen, verwendet man vorzugsweise dieselbe polymere Verbindung bzw. Zusammensetzungen, welche als polymeres Matrixharz eingesetzt werden. Das hat den Vorteil, dass die Verkapselung, d.h. das Wandmaterial, mit derselben Geschwindigkeit durch thermische und/oder oxydative Einflüsse abgebaut wird wie die Oberfläche der Isolierung selbst. Somit bricht die Verkapselung jeweils rechtzeitig auf und setzt die verkapselte Verbindung zum idealen Zeitpunkt frei. Vorzugsweise wählt man das Verkapselungsmaterial so, dass dieses gleich schnell oder schneller als das Matrixmaterial thermisch und/oder oxydativ abgebaut wird. Jedenfalls muss das Verkapselungsmaterial nicht dasselbe sein, wie das Matrixmaterial.

Als Verkapselungsmaterial geeignet sind dieselben Verbindung, welche oben als Matrixmaterialien aufgeführt sind. Geeignet sind synthetischen Kautschuke und die oben genannten duroplastisch härtbaren Massen, wobei diese jeweils unabhängig voneinander in der Regel in alle Matrixsysteme eingebracht werden können. Vorzugsweise verwendet man als Verkapselungsmaterial Ethylen-Propylen-Gummi (EPR), Ethylen-Propylen-Dien-Terpolymere (EPDM) oder Styrol-Butadien-Copolymere (PBR) und verwandte Verbindungen, wenn die verkapselten Verbindungen in synthetische Kautschuke eingebracht werden sollen. Mit Vorteil verwendet man als Verkapselungsmaterial duroplastisch härtbare Polykondensate, duroplastisch härtbare Polyaddukte und deren Mischformen, wenn die verkapselten Verbindungen in ein duroplastisch härtbares Giessharzsystem eingebracht werden soll. Bevorzugte Verkapselungsmaterialien sind Melamin/Formaldehyd-Harze, härtbare Melamin/Phenol/Formaldehyd-Formmassen, Epoxidharze und vernetzte Polyurethane.

Vorzugsweise verwendet man ein Verkapselungsmaterial welches sich gleichartig verhält wie das Matrixmaterial. Verwendet man z.B. in einer Epoxidharzmatrix ein Melamin/Formaldehyd-Harz als Verkapselungsmaterial, so wird dieses bei der Aushärtung der Matrix in diese eingebaut und fixiert, was eine gleichmässige Verteilung der hydrophobierend wirkenden Verbindung über einen langen Zeitraum gewährleistet und sich positiv auf die mechanischen Eigenschaften der hergestellten Isolierung auswirkt.

Verfahren zur Verkapselung von flüssigen und pastösen Verbindungen sind bekannt und beispielsweise in Advances in Polymer Science, Part 136, Microencapsulation, Microgels, Iniferters, Springer Verlag, 1998 oder in ACS Symposium Series, Part 590, Encapsulation and controlled release of Food Ingredients, beschrieben. In der Regel geht man so vor, dass man die zu verkapselnde Verbindung (core material), beispielsweise ein Silikonöl, im Verkapselungsmaterial (Wandmaterial), beispielsweise ein Melamin/Formaldehydharz, fein dispergiert, beispielsweise im Verhältnis Wandmaterial zu core material von 10:1 bis 2:1, vorzugsweise 6:1 bis 3:1, insbesondere etwa 4:1, und anschliessend die erhaltene Dispersion bei hoher Temperatur, z.B. mittels Versprühen, zumindest teilweise härtet. Geeignete Verfahrensmethoden sind dem Fachmann an sich bekannt.

Vorzugsweise weist das verkapselte Material, bzw. weisen die Teilchen, welche die flüssige(n) oder pastöse(n) Verbindung(en), bzw. verkapselten Verbindung(en), enthalten, einen Teilchendurchmesser von vorzugsweise 2µm - 1000 µm, vorzugsweise 5µm - 500 µm, und vorzugsweise 5µm - 100 µm, auf. Dabei enthält die erfindungsgemässe Vergussmasse vorzugsweise etwa 0.1 Gew.-% - 10 Gew.-% an hydrophobierend wirkender Verbindung, vorzugsweise 0.25 Gew.-% - 5 Gew.-% an hydrophobierend wirkender Verbindung, vorzugsweise etwa 0.25 Gew.-% - 3 Gew.-%, bezogen auf das Gesamtgewicht der Vergussmasse.

Die erfindungsgemässen Vergussmassen stellt man her, indem man die verkapselte flüssige oder pastöse Verbindung oder ein verkapseltes Gemisch solcher Verbindungen, das heisst das verkapselte Material, in das Matrixmaterial einrührt, gegebenenfalls unter Verwendung einer oberflächenaktiven Verbindung bzw. eines Emulgators. Zur Vermeidung des Aufschwimmens setzt man der Matrix mit Vorteil hochdisperse (pyrogene) Kieselsäure (Aerosil) oder eine analog wirkende Verbindung zu.

In diesem Sinne betrifft die vorliegende Erfindung ein Verfahren zur Herstellung von flüssigen oder pastösen Vergussmassen auf Basis polymerer Matrixharze für die Herstellung von selbstheilenden elektrischen Isolierungen, welches dadurch gekennzeichnet ist, dass man (a) eine ausgewählte hydrophobierend wirkende Verbindung oder ein Gemisch solcher Verbindungen in einem geeigneten Verkapselungsmaterial verkapselt und zumindest teilweise aushärtet, und (b) das verkapselte Material in ein geeignetes flüssiges oder pastöses polymeres Matrixharz in gleichmässiger Verteilung dispergiert.

Die "ausgewählte hydrophobierend wirkende Verbindung oder ein Gemisch solcher Verbindungen", das "Verkapselungsmaterial", das "geeignete flüssige oder pastöse polymere Matrixharz", die weiteren Hilfsstoffe, welche bei diesem Herstellungsverfahren zum Einsatz kommen, sowie die bevorzugten Bedeutungen, sind bereits vorgehend beschrieben.

Die erfindungsgemässen Vergussmassen werden insbesondere für die Herstellung von Hochspannungsisolierung für den Freilufteinsatz verwendet, insbesondere für die Herstellung von Freiluftisolatoren bei Hochspannungsleitungen als Langstab-, Verbund- und Kappenisolatoren sowie für Stützisolatoren im Mittelspannungsbereich. Die erfindungsgemässen Vergussmassen können auch in der Herstellung Isolierungen bei Freiluft-Leistungschaltern, Messwandlern, Durchführungen und Ableitern, im Schaltanlagenbau, in Leistungsschaltern, Trockentransformatoren und elektrischen Maschinen, Verwendung finden. Im weiteren können die erfindungsgemässen Vergussmassen auch als Beschichtungsmaterialien für Transistoren und andere Halbleiterelemente und ganz allgemein zum Imprägnieren von elektrischen Bauteilen verwendet werden. Ebenso kann die erfindungsgemässe Vergussmasse als Korrosionsschutz für metallische Bauteile, z.B. für Brücken und Industrieanlagen, verwendet werden, wobei beispielsweise der Glanz der Schicht auch mit der Alterung nicht verloren geht.

Dabei wird das Formteil in einem Schritt oder in zwei oder mehreren Schritten hergestellt bzw. gegossen. So kann man zuerst einen Kern giessen, dessen Material keinen verkapselten Zuschlagstoff enthält. In einem zweiten Giessschritt wird dann die fertige Form hergestellt, indem der Kern mit dem erfindungsgemässen Vergussmaterial überzogen wird. Dabei kann der Kern aus irgend einem geeigneten Material bestehen, beispielsweise auch aus einem faserverstärkten Kunststoff. Vorzugsweise wird als Kern ein Material verwendet, welches mit dem erfindungsgemässen Vergussmaterial kompatibel ist und insbesondere mit diesem eine chemische Bindung eingehen kann. Dies ist beispielsweise dann der Fall, wenn der Kern aus einem nicht modifizierten Giessharz und der Überzug aus einem erfindungsgemäss modifizierten Giessharz besteht. Im weiteren ist es möglich, dass das erfindungsgemässe Vergussmaterial auf einen Kern angegossen wird, und der Kern mit der Polymermatrix des Vergussmaterials keine chemische Bindung eingeht, dass aber aufgrund des Schrumpfdruckes des Vergussmaterials eine genügend starke mechanisch Verbindung zwischen dem Kern und dem angegossenen Teil entsteht. Die folgenden Beispiel erläutern die Erfindung.

### Beispiel 1

a) Verkapselung eines Silikonöls:
   15 Gramm eines Gemisches eines linearen Dimethylsiloxans (Baysilone M-1000, der Firma GE-Bayer Silikones, D-Leverkusen) mit einer Viskosität von 1000 cSt bei 20°C werden in 90 Gramm eines flüssigen nicht-gehärteten Melamin-Formaldehydharz-Ausgangsgemisches dispergiert, bis das Silikonöl eine durchschnittlichen Tröpfengrösse im Bereich von 10 µm - 50 µm erreicht hat. Die Dispersion wird anschliessend durch eine Düse fein versprüht und bei einer Temperatur von 150°C teilweise ausgehärtet, so dass ein rieselfähiges Pulver mit einer durchschnittlichen Teilchengrösse im Bereich von 5µm - 100 µm erhalten wird.
b) Herstellung der Vergussmasse:
   10.0 Gramm des pulverigen gemäss a) erhaltenen verkapselten Silikonöls werden in 100 Teile der flüssigen Epoxidharzformulierung EP 1020-6 QMEST (CIBA SC AG, Basel) bis zur gleichmässigen Verteilung eingemischt. Die Epoxidharzformulierung enthält 62 Gew.-% silanisiertes Quarzmehl. Das Giessharz wird in einem Rezipienten evakuiert und in eine auf 80°C heisse Giessform unter Vakuum vergossen. Nach einer Gelierzeit von 4 Stunden bei 80°C werden die Prüfkörper der Giessform entnommen und bei 140°C während 10 Stunden nachgehärtet. Dabei erhält man ein 4 mm dicke Platte, welche zu Prüfkörpern verarbeitet wird.
c) Testmethode für die Messung der Hydrophobie, des Hydrophobieerhalts und der Hydrohobiewiederkehr sowie Vergleichsresultate zwischen dem (i) aus gehärteten Giessharz *mit* Zusatz des verkapselten Silkonöls und (ii) aus gehärteten Giessharz *ohne* Zusatz des verkapselten Silikonöls hergestellten Prüfkörpern.

Zur Prüfung des elektrischen Verhaltens der (i) aus der erfindungsgemässen Vergussmasse hergestellten Prüfkörper mit den (ii) aus der konventionellen Vergussmasse hergestellten Prüfkörper, werden die beiden Prüfkörper einer elektrischen Corona-Entladung während einer Zeitdauer von mindestens 20 Minuten ausgesetzt. Dabei wird vorübergehend die Oberflächenhydrophobie vermindert oder gänzlich zerstört, worauf anschliessend eine Hydrophobie-Erholung einsetzt. Die Hydrophobie wird in an sich bekannter Weise mit dem Dynamischen Vorrückwinkel mit Wasser in Graden (°) gemessen. Je grösser der Vorückwinkel, umso höher die Hydrophobie. Die gemessenen Dynamischen Vorrückwinkel für erfindungsgemässen gehärteten Vergussmassen bzw. Prüfkörper sowie die Vergleichswerte für die vergleichbaren konventionellen Prüfkörper sind in Tabelle 1 aufgeführt. Die gemessenen mechanischen Eigenschaften der beiden Prüfkörper sind im wesentlichen in vergleichbarer Grössenordnung und liegen in jedem Fall wesentlich über den erforderlichen Gebrauchswerten.

**Tabelle 1**

| | Dynamischer Vorrückwinkel (Wasser, in °) Prüfkörper gemäss Beispiel 1(b) | Dynamischer Vorrückwinkel (Wasser, in °) Prüfkörper ohne Zusatz von verkapseltem Silikonöl |
|---|---|---|
| Grundhydrophobie (ohne Corona-Entladung) | 95 | 115 |
| Hydrophobie direkt nach der Corona-Entladung | Null | 50 |
| Hydrophobie nach 20 h | 40 | 80 |
| Hydrophobie nach 100 h | 50 | 90 |
| Hydrophobie nach 200 h | 50 | 100 |
| Hydrophobie nach 300 h | 50 | 100 |
| Hydrophobie nach 400 h | 50 | 110 |
| Hydrophobie nach 500 h | 50 | 110 |

Ersetzt man im Beispiel das Silikonöl durch ein fluoriertes linearen Dimethylsiloxan, so erhält man vergleichbare Resultate.

## Patentansprüche

1. Selbstheilende elektrische Isolierung für die Verwendung als Hochspannungsisolierung, insbesondere für den Freilufteinsatz, als Isolierung im Mittelspannungsbereich, in der Herstellung von Isolierungen bei Freiluft-Leistungsschaltern, Messwandlern, Durchführungen und Ableitern, im Schaltanlagenbau, in Leistungsschaltern, Tockentransformatoren und elektrischen Maschinen, als Beschichtungsmaterialien für Transistoren und andere Halbleiterelemente, zum Imprägnieren von elektrischen Bauteilen und/oder als Korrosionsschutz für metallische Bauteile, welche aus einer flüssigen oder pastösen Vergussmasse auf der Basis eines polymeren Matrixharzes oder eines Gemisches solcher Harze, hergestellt wurden, ***dadurch gekennzeichnet,* dass** (i) diese Vergussmasse in gleichmässiger Verteilung eine ausgewählte hydrophobierend wirkende Verbindung oder ein Gemisch solcher Verbindungen in verkapselter Form enthält und (ii) diese ausgewählte hydrophobierend wirkende Verbindung einen fliessfähigen fluorierten und/oder chlorierten Kohlenwasserstoff, welcher -CH₂-Einheiten und/oder -CHF-Einheiten, -CF₂-Einheiten, -CF₃-Einheiten, -CHCl-Einheiten, -C(Cl)₂-Einheiten und/oder -C(Cl)₃-Einheiten aufweist, oder ein cyclisches, lineares oder verzweigtes fliessfähiges Organopolysiloxan darstellt.

2. Isolierungen nach Anspruch 1, **dadurch gekennzeichnet, dass** die Vergussmasse ein duroplastisch härtbares Giessharzsystem darstellt, vorzugsweise auf der Basis eines duroplastisch härtbaren Polykondensats, eines duroplastisch härtbaren Polyadduktes und/oder einer Mischform derselben.

3. Isolierungen nach Anspruch 1 oder 2, **dadurch gekennzeichnet, dass** die Vergussmasse aus einem Matrixharz ausgewählt ist aus der Gruppe der härtbaren Phenol/Formaldehyd Kunststoffe, Harnstoff/Formaldehyd-Kunststoffe, Melamin/Formaldehyd-Kunststoffe, Melamin/Phenol/Formaldehyd-Formmassen, ungesättigten Polyesterharze, DAP-Harze, Polyimide, Polybenzimidazole, Epoxidharzen oder vernetzten Polyurethane (PUR), und vorzugsweise ein aromatisches und/oder cycloaliphatisches Epoxidharze und/oder eine PUR-Giessmasse darstellt.

4. Isolierungen nach einem der Ansprüche 1-3, **dadurch gekennzeichnet, dass** die Vergussmasse ein aromatisches und/oder cycloaliphatisches Epoxidharz darstellt und mindestens eine vernetzend wirkende Glycidylverbindung enthält, welche mindestens zwei 1,2-Epoxidgruppen im Molekül aufweist, vorzugsweise ein Gemisch von solchen Polyglycidylverbindungen, vorzugsweise ein Gemisch von Diglycidyl- und Triglycidylverbindungen.

5. Isolierungen nach Anspruch 4, **dadurch gekennzeichnet, dass** die Glycidylverbindung ein Molekulargewicht zwischen 200 und 1200, insbesondere zwischen 200 und 1000 aufweist und ihr Epoxidgehalt mindestens drei Äquivalente pro Kilogramm der Verbindung beträgt, vorzugsweise mindestens vier Äquivalente pro Kilogramm und insbesondere mindestens fünf Äquivalente pro Kilogramm.

6. Isolierungen nach einem der Ansprüche 1-5, **dadurch gekennzeichnet, dass** die Vergussmasse mindestens einen Füllstoffe enthält, vorzugsweise Quarzmehl, Aluminiumoxid und/oder Dolomit, vorzugsweise einen mit einer Silanisierung versehenen Füllstoff.

7. Isolierungen nach einem der Ansprüche 1-6, **dadurch gekennzeichnet, dass** die hydrophobierend wirkende Verbindung eine Viskosität im Bereich von 50 cSt bis 10'000 cSt, vorzugsweise im Bereich von 100 cSt bis 10'000 cSt und vorzugsweise im Bereich von 500 cSt bis 3'000 cSt, gemessen gemäss DIN 53 019 bei 20°C, aufweist.

8. Isolierungen nach einem der Ansprüche 1-7, **dadurch gekennzeichnet, dass** die hydrophobierend wirkende Verbindung eine Verbindung, bzw. ein Verbindungsgemisch, der allgemeinen Formel (I): darstellt, worin
R unabhängig voneinander einen gegebenenfalls chlorierten und/oder fluorierten Alkylrest mit 1 bis 8 Kohlenstoffatomen, (C₁-C₄)-Alkylaryl oder Aryl;
R₁ unabhängig voneinander eine der Bedeutungen von R oder R₂, wobei gegebenenfalls zwei an verschiedene Si-Atome gebundene endständige Substituenten R₁ zusammen genommen für ein Sauerstoffatom stehen (= cyclische Verbindung);
R₂ eine der Bedeutungen von R, oder Wasserstoff, oder einen Rest -(A)ᵣ-CH=CH₂;
A einen Rest -CₛH₂ₛ-, vorzugsweise -(CH₂)ₛ-, worin
s eine ganze Zahl von 1 bis 6, vorzugsweise 1;
r Null oder eins;
m durchschnittlich von Null bis 5000;
n durchschnittlich von Null bis 100;
bedeuten, wobei die Summe von [m+n] für nicht-cyclische Verbindungen mindestens 20, vorzugsweise mindestens 50 beträgt, und die Gruppen -[Si(R)(R)O]- und -[Si(R₁) (R₂)O]- in beliebiger Reihenfolge im Molekül angeordnet sind.

9. Isolierungen nach Anspruch 8, **dadurch gekennzeichnet, dass** in der Verbindung der Formel (I)
R unabhängig voneinander einen gegebenenfalls fluorierten Alkylrest mit 1 bis 4 Kohlenstoffatomen oder Phenyl; vorzugsweise 3,3,3- Trifluoropropyl, Monofluoromethyl, Difluoromethyl oder Alkyl mit 1-4 Kohlenstoffatomen; vorzugsweise Methyl oder Phenyl, vorzugsweise Methyl;
m durchschnittlich 20 bis 5000, vorzugsweise 50 bis 1500;
n durchschnittlich 2 bis 100, vorzugsweise 2 bis 20;
bedeuten, wobei die Summe von [m+n] für nicht-cyclische Verbindungen durchschnittlich im Bereich von 20 bis 5000, vorzugsweise im Bereich von 50 bis 1500, liegt, und die Gruppen -[Si(R)(R)O]- und -[Si(R₁)(R₂)O]- in beliebiger Reihenfolge im Molekül angeordnet sind.

10. Isolierungen nach Anspruch 8, **dadurch gekennzeichnet, dass** die Verbindung der Formel (I) eine cyclische Verbindung darstellt, welche aus -[Si(R)(R)O]- und/oder -[SiR₁(R₂)O]- Einheiten zusammengesetzt ist, und welche einen Ring mit 4 bis 12 solcher Einheiten, vorzugsweise mit 4 bis 8 solcher Siloxy-Einheiten bildet.

11. Isolierungen nach Anspruch 10, **dadurch gekennzeichnet, dass** die Verbindung der Formel (I) ein cyclisches Polydimethylsiloxan mit 4 bis 8 Siloxy-Einheiten oder ein cyclisches Organohydrogenpolysiloxane oder ein cyclisches Organovinylpolysiloxan darstellt.

12. Isolierungen nach Anspruch 11, **dadurch gekennzeichnet, dass** in der Verbindung der Formel (I) R₂ sowohl Wasserstoff als auch - A-CH=CH₂ bedeutet, wobei R₂ pro Molekül nur entweder Wasserstoff oder -A-CH=CH₂ bedeutet, und diese beiden separat verkapselten Verbindungen mindestens in äquimolaren Mengen in der Vergussmasse zusammen mit mindestens einer Komplexverbindung oder einem Gemisch von Komplexverbindungen aus der Gruppe der Rhodium-, Nickel-, Palladium- und/oder Platinmetalle, anwesend sind.

13. Isolierungen nach einem der Ansprüche 1-12, **dadurch gekennzeichnet, dass** für die Verkapselung der hydrophobierend wirkenden Verbindung oder Verbindungen, ein duroplastisch härtbares Giessharzsystem nach einem der Ansprüche 2-4, vorzugsweise auf der Basis eines duroplastisch härtbaren Polykondensats, eines duroplastisch härtbaren Polyadduktes und/oder einer Mischform derselben, verwendet wird.

14. Isolierungen nach Anspruch 13, **dadurch gekennzeichnet, dass** für die Verkapselung der hydrophobierend wirkenden Verbindung oder Verbindungen ein Melamin/Formaldehyd-Harz, eine härtbare Melamin/Phenol/Formaldehyd-Formmasse, ein Epoxidharz und/oder ein vernetztes Polyurethan verwendet wird.

15. Isolierungen nach einem der Ansprüche 1-14, **dadurch gekennzeichnet, dass** das Verhältnis Wandmaterial zu der zu verkapselnden Verbindung im Bereich von 10:1 bis 2:1, vorzugsweise im Bereich von 6:1 bis 3:1 liegt und insbesondere etwa 4:1 beträgt.

16. Isolierungen nach einem der Ansprüche 1-15, **dadurch gekennzeichnet, dass** das verkapselte Material, bzw. die Teilchen, welche verkapselten Verbindung(en) enthalten, einen Teilchendurchmesser von 2pm - 1000 µm, vorzugsweise 5µm - 500 µm, und vorzugsweise 5µm - 100 µm, aufweisen.

17. Isolierungen nach einem der Ansprüche 1-16, **dadurch gekennzeichnet, dass** die Vergussmasse 0.1 Gew.-% bis 10 Gew.-%, vorzugsweise 0.25 Gew.-% bis 5 Gew.-%, und vorzugsweise 0.25 Gew.-% - 3 Gew.-%, an hydrophobierend wirkender Verbindung enthält.

18. Verfahren zur Herstellung von selbstheilenden elektrischen Isolierungen aus flüssigen oder pastösen Vergussmassen auf Basis polymerer Matrixharze, **dadurch gekennzeichnet, dass** man (a) eine ausgewählte hydrophobierend wirkende Verbindung oder ein Gemisch solcher Verbindungen gemäss einem der Ansprüche 1 und 7-12 in einem geeigneten Verkapselungsmaterial gemäss einem der Ansprüche 13 und 14 verkapselt und zumindest teilweise aushärtet, und (b) das verkapselte Material in ein geeignetes flüssiges oder pastöses polymeres Matrixharz gemäss einem der Ansprüche 1, und 3-6, in gleichmässiger Verteilung dispergiert und daraus selbstheilende elektrische Isolierungen herstellt.

19. Selbstheilende elektrische Isolierungen gemäss einem der Ansprüche 1-17 zur Herstellung von Hochspannungsisolierung für den Freilufteinsatz, insbesondere für die Herstellung von Freiluftisolatoren bei Hochspannungsleitungen als Langstab-, Verbund- und Kappenisolatoren sowie für Stützisolatoren im Mittelspannungsbereich, in der Herstellung von Isolierungen bei Freiluft-Leistungschaltern, Messwandlern, Durchführungen und Ableitern, im Schaltanlagenbau, in Leistungsschaltern, Tockentransformatoren und elektrischen Maschinen, als Beschichtungsmaterialien für Transistoren und andere Halbleiterelemente, zum Imprägnieren von elektrischen Bauteilen und/oder als Korrosionsschutz für metallische Bauteile.

## Claims

1. Self-healing electrical insulator for use as high-voltage insulation, in particular for outdoor use, as insulation in the medium-voltage sector, in the production of insulators associated with outdoor power switches, measuring transducers, leadthroughs and overvoltage protectors, in switchgear construction, in power switches, dry-type transformers and electrical machines, as coating materials for transistors and other semiconductor elements, to impregnate electrical components, and/or as corrosion protection for metallic components, produced from a liquid or pastelike casting composition based on a polymeric matrix resin or a mixture of such resins, **characterized in that** (i) said casting composition comprises in uniform distribution a selected hydrophobicizing compound or a mixture of such compounds in encapsulated form and (ii) this selected hydrophobicizing compound comprises a flowable fluorinated and/or chlorinated hydrocarbon which contains -CH₂ units and/or -CHF units, -CF₂ units, -CF₃ units, -CHCl units, -C(Cl)₂ units and/or C(Cl)₃ units, or a cyclic, linear or branched flowable organopolysiloxane.

2. Insulators according to Claim 1, **characterized in that** the casting composition comprises a thermosettable casting resin system based preferably on a thermosettable polycondensate, a thermosettable polyadduct, and/or a hybrid form thereof.

3. Insulators according to Claim 1 or 2, **characterized in that** the casting composition made of matrix resin is selected from the group of the curable phenol/formaldehyde polymers, urea/formaldehyde polymers, melamine/formaldehyde polymers, melamine/phenol/formaldehyde molding compounds, unsaturated polyester resins, DAP resins, polyimides, polybenzimidazoles, epoxy resins or crosslinked polyurethanes (PUs), and is preferably an aromatic and/or cycloaliphatic epoxy resin and/or a PU casting compound.

4. Insulators according to any of Claims 1-3, **characterized in that** the casting composition comprises an aromatic and/or cycloaliphatic epoxy resin and at least one crosslinking glycidyl compound containing at least two 1,2-epoxide groups in the molecule, preferably a mixture of such polyglycidyl compounds, preferably a mixture of diglycidyl and triglycidyl compounds.

5. Insulators according to Claim 4, **characterized in that** the glycidyl compound has a molecular weight of between 200 and 1200, in particular between 200 and 1000, and its epoxide content is at least three equivalents per kilogram of the compound, preferably at least four equivalents per kilogram, and in particular at least five equivalents per kilogram.

6. Insulators according to any of Claims 1-5, **characterized in that** the casting composition comprises at least one filler, preferably quartz flour, alumina and/or dolomite, preferably a silanized filler.

7. Insulators according to any of Claims 1-6, **characterized in that** the hydrophobicizing compound has a viscosity in the range from 50 cSt to 10,000 cSt, preferably in the range from 100 cSt to 10,000 cSt, and preferably in the range from 500 cSt to 3000 cSt, measured in accordance with DIN 53 019 at 20°C.

8. Insulators according to any of Claims 1-7, **characterized in that** the hydrophobicizing compound comprises a compound, or mixture of compounds, of the general formula (I): in which
R independently at each occurrence is an unsubstituted or chlorinated and/or fluorinated alkyl radical having from 1 to 8 carbon atoms, (C₁-C₄ alkyl)aryl or aryl;
R₁ independently at each occurrence has one of the definitions of R or R₂, it being possible for two terminal substituents R₁ attached to different Si atoms, and taken together, to be an oxygen atom (= cyclic compound);
R₂ has one of the definitions of R, or is hydrogen or a radical -(A)ᵣ-CH=CH₂;
A is a radical -CₛH₂ₛ-, preferably -(CH₂)ₛ-, where
s is an integer from 1 to 6, preferably 1;
r is zero or one;
m is on average from zero to 5000;
n is on average from zero to 100;
the sum of [m+n] for noncyclic compounds being at least 20, preferably at least 50, and the sequence of the groups -[Si(R)(R)O]- and -[Si(R₁) (R₂)O] - in the molecule being arbitrary.

9. Insulators according to Claim 8, **characterized in that** in the compound of the formula (I)
R independently at each occurrence is an unsubstituted or fluorinated alkyl radical having from 1 to 4 carbon atoms or phenyl; preferably 3,3,3-trifluoropropyl, monofluoromethyl, difluoromethyl or alkyl having 1-4 carbon atoms; preferably methyl or phenyl, preferably methyl;
m is on average from 20 to 5000, preferably from 50 to 1500;
n is on average from 2 to 100, preferably from 2 to 20;
the sum of [m+n] for noncyclic compounds being on average in the range from 20 to 5000, preferably in the range from 50 to 1500, and the sequence of the groups -[Si(R)(R)O]- and -[Si(R₁) (R₂)O]- in the molecule being arbitrary.

10. Insulators according to Claim 8, **characterized in that** the compound of the formula (I) comprises a cyclic compound which is composed of -[Si(R)(R)O]-and/or -[SiR₁(R₂)O]- units and forms a ring with from 4 to 12 such units, preferably with from 4 to 8 such siloxy units.

11. Insulators according to Claim 10, **characterized in that** the compound of the formula (I) comprises a cyclic polydimethylsiloxane having from 4 to 8 siloxy units or a cyclic organohydropolysiloxane or a cyclic organovinylpolysiloxane.

12. Insulators according to Claim 11, **characterized in that** in the compound of the formula (I) R₂ is both hydrogen and -A-CH=CH₂, R₂ per molecule being only either hydrogen or
-A-CH=CH₂, and these two separately encapsulated compounds are present in the casting composition at least in equimolar amounts together with at least one complex compound or a mixture of complex compounds from the group of the rhodium metals, nickel metals, palladium metals and/or platinum metals.

13. Insulators according to any of Claims 1-12, **characterized in that** the hydrophobicizing compound or compounds is or are encapsulated using a thermosettable casting resin system according to any of claims 2-4, based preferably on a thermosettable polycondensate, a thermosettable polyadduct, and/or a hybrid form thereof.

14. Insulators according to Claim 13, **characterized in that** the hydrophobicizing compound or compounds is or are encapsulated using a melamine/formaldehyde resin, a curable melamine/phenol/formaldehyde molding compound, an epoxy resin and/or a crosslinked polyurethane.

15. Insulators according to any of Claims 1-14, **characterized in that** the ratio of wall material to the compound to be encapsulated is in the range from 10:1 to 2:1, preferably in the range from 6:1 to 3:1, and in particular about 4:1.

16. Insulators according to any of Claims 1-15, **characterized in that** the encapsulated material or the particles which comprise encapsulated compound(s) has or have a particle diameter of 2 µm-1000 µm, preferably 5 µm-500 µm, and preferably 5 µm-100 µm.

17. Insulators according to any of Claims 1-16, **characterized in that** the casting composition contains from 0.1% by weight to 10% by weight, preferably from 0.25% by weight to 5% by weight, and preferably 0.25% by weight-3% by weight, of hydrophobicizing compound.

18. Process for preparing self-healing electrical insulators made from liquid or pastelike casting compositions based on polymeric matrix resins, **characterized in that** (a) a selected hydrophobicizing compound or a mixture of such compounds according to any of Claims 1 and 7-12 is encapsulated in a suitable encapsulation material according to any of Claims 13 and 14 and is cured at least in part, and (b) the encapsulated material is dispersed in uniform distribution into a suitable liquid or pastelike polymeric matrix resin according to any of Claims 1 and 3-6, and self-healing electrical insulators are produced therefrom.

19. Self-healing electrical insulators according to any of Claims 1-17 to produce high-voltage insulation for outdoor use, especially for producing outdoor insulators associated with high-voltage lines, as long-rod, composite and cap-type insulators, and also for base insulators in the medium-voltage sector, in the production of insulators associated with outdoor power switches, measuring transducers, leadthroughs, and overvoltage protectors, in switchgear construction, in power switches, dry-type transformers, and electrical machines, as coating materials for transistors and other semiconductor elements, to impregnate electrical components, and/or as corrosion protection for metallic components.

## Revendications

1. Isolants électriques autoréparables destinés à une utilisation comme isolants de haute tension, notamment pour un usage à l'air libre, comme isolants dans la plage de moyenne tension, dans la fabrication d'isolants pour les disjoncteurs à l'air libre, les transformateurs de mesure, les traversées et les balais de décharge dans la construction d'installations de commutation, dans les disjoncteurs, les transformateurs à sec et les machines électriques, comme matières de revêtement pour les transistors et autres éléments semiconducteurs, pour l'imprégnation de composantes électriques et/ou comme anti-rouille pour des composantes métalliques, qui ont été fabriqués à partir d'une masse fondue liquide ou pâteuse à base d'une résine de matrice en polymère ou d'un mélange de telles résines, **caractérisés en ce que** (i) cette masse fondue contient en répartition homogène un composé sélectionné ayant un effet hydrophobe ou un mélange de tels composés sous forme encapsulée et (ii) ce composé sélectionné ayant un effet hydrophobe comprend un hydrocarbure fluoré et/ou chloré fluide qui contient des unités -CH₂ et/ou des unités -CHF, des unités -CF₂, des unités -CF₃, des unités -CHCl, - des unités C(Cl)₂ et/ou des unités -C(Cl)₃ ou constitue un organopolysiloxane fluide cyclique, linéaire ou ramifié.

2. Isolants selon la revendication 1, **caractérisés en ce que** la masse fondue constitue un système de résine coulée thermodurcissable, de préférence à base d'un polycondensat thermodurcissable, d'un polyadduit thermodurcissable et/ou d'une forme mélangée de ceux-ci.

3. Isolants selon la revendication 1 ou 2, **caractérisés en ce que** la masse fondue en résine de matrice est sélectionnée parmi le groupe des matières plastiques durcissables de phénol/formaldéhyde, d'urée/formaldéhyde, de mélamine/formaldéhyde, des masses moulées de mélamine/phénol/formaldéhyde, des résines de polyester insaturées, des résines DAP, des polyimides, des polybenzimidazoles, des résines époxydes ou des polyuréthanes réticulés (PUR) et constitue de préférence une résine époxyde aromatique et/ou cycloaliphatique et/ou une masse coulée de PUR.

4. Isolants selon l'une quelconque des revendications 1 à 3, **caractérisés en ce que** la masse fondue constitue une résine époxyde aromatique et/ou cycloaliphatique et contient au moins un composé de glycidyl agissant par réticulation et présentant au moins deux groupes époxydes 1,2 dans la molécule, de préférence un mélange de tels composés de polyglycidyl, de préférence un mélange de diglycidyl et de triglycidyl.

5. Isolants selon la revendication 4, **caractérisés en ce que** le composé de glycidyl présente un poids moléculaire allant de 200 à 1200, notamment de 200 à 1000 et que sa teneur en époxyde s'élève à au moins trois équivalents par kilogramme du composé, de préférence au moins quatre équivalents par kilogramme,et notamment au moins cinq équivalents par kilogramme.

6. Isolants selon l'une quelconque des revendications 1 à 5, **caractérisés en ce que** la masse fondue contient au moins une matière de charge, de préférence de la poudre de quartz, de l'oxyde d'aluminium et/ou de la dolomite, de préférence une matière de charge pourvue d'une silanisation.

7. Isolants selon l'une quelconque des revendications 1 à 6, **caractérisés en ce que** le composé ayant un effet hydrophobe présente une viscosité allant de 50 cSt à 10 000 cSt, de préférence de 100 cSt à 10 000 cSt et de préférence de 500 cSt à 3 000 cSt, mesurée suivant la DIN 53 019 à 20° C.

8. Isolants selon l'une quelconque des revendications 1 à 7, **caractérisés en ce que** le composé ayant un effet hydrophobe constitue un composé ou un mélange de composés de formule générale (I) : où
R représente, indépendamment l'un de l'autre, un radical alkyle éventuellement chloré et/ou fluoré ayant 1 à 8 atomes de carbone, un alkylaryle ou aryle (C₁-C₄) ;
R₁ représente, indépendamment l'un de l'autre, une des significations de R ou R₂, tandis qu'éventuellement deux substituants R₁ à l'état final liés à différents atomes de Si, pris ensemble, représentent un atome d'oxygène (= composé cyclique) ;
R₂ représente une des significations de R ou de l'hydrogène ou un radical -(A)ᵣ-CH=CH₂ ;
A représente un radical -Cₛ-H₂ₛ-, de préférence -(CH₂)ₛ-, où
s est un nombre entier de 1 à 6, de préférence 1 ;
r est zéro ou un ;
m est en moyenne de zéro à 5000 ;
n est en moyenne de zéro à 100 ;
tandis que la somme de [m+n] pour les composés non cycliques s'élève à au moins 20, de préférence au moins 50, et que les groupes -[Si(R)(R)O]- et - [Si(R₁)(R₂)O]- sont disposés dans n'importe quel ordre dans la molécule.

9. Isolants selon la revendication 8, **caractérisés en ce que**, dans le composé de formule (I)
R représente, indépendamment l'un de l'autre, un radical alkyle éventuellement fluoré ayant 1 à 4 atomes de carbone ou un phényle ; de préférence du 3,3,3-trifluoropropyle, du monofluorométhyle, du difluorométhyle ou de l'alkyle ayant 1 à 4 atomes de carbone ; de préférence du méthyle ou du phényle, de préférence du méthyle ;
m est en moyenne de 20 à 5000, de préférence de 50 à 1500 ;
n est en moyenne de 2 à 100, de préférence de 2 à 20 ;
tandis que la somme de [m+n] pour les composés non cycliques se situe en moyenne dans la plage de 20 à 5000, de préférence dans la plage de 50 à 1500, et que les groupes -[Si(R) (R)O]- et -[Si(R₁)(R₂)O]-sont disposés dans n'importe quel ordre dans la molécule.

10. Isolants selon la revendication 8, **caractérisés en ce que** le composé de formule (I) constitue un composé cyclique qui est composé d'unités de - [Si(R)(R)O]- et/ou de -[Si(R₁)(R₂)O]- et qui constitue un anneau comportant 4 à 12 unités de ce type, de préférence 4 à 8 unités de siloxy de ce type.

11. Isolants selon la revendication 10, **caractérisés en ce que** le composé de formule (I) constitue un polydiméthylsiloxane cyclique comportant 4 à 8 unités de siloxy ou un organohydrogène-polysiloxane ou un organovinylpolysiloxane cyclique.

12. Isolants selon la revendication 11, **caractérisés en ce que**, dans le composé de formule (I), R₂ représente aussi bien de l'hydrogène que du -A-CH=CH₂, tandis que R₂ par molécule ne représente que soit de l'hydrogène, soit du -A-CH=CH₂, et que ces deux composés encapsulés séparément sont présents au moins en quantités équimolaires dans la masse fondue avec au moins un composé de complexe ou un mélange de composés de complexe du groupe des métaux rhodium, nickel, palladium et/ou platine.

13. Isolants selon l'une quelconque des revendications 1 à 12, **caractérisés en ce que**, pour l'encapsulage du composé ou des composés ayant un effet hydrophobe, on utilise un système de résine coulée thermodurcissable selon l'une quelconque des revendications 2 à 4, de préférence à base de polycondensat thermodurcissable, de polyadduit thermodurcissable et/ou d'une forme mélangée de ceux-ci.

14. Isolants selon la revendication 13, **caractérisés en ce que**, pour l'encapsulage du composé ou des composés ayant un effet hydrophobe, on utilise une résine de mélamine/formaldéhyde, une masse coulée durcissable de mélamine/phénol/formaldéhyde, une résine époxyde et/ou un polyuréthane réticulé.

15. Isolants selon l'une quelconque des revendications 1 à 14, **caractérisés en ce que** le rapport de la matière de paroi au composé à encapsuler se situe dans la plage de 10 :1 à 2 :1, de préférence dans la plage de 6 :1 à 3 :1 et notamment à environ 4 :1.

16. Isolants selon l'une quelconque des revendications 1 à 15, **caractérisés en ce que** la matière encapsulée ou les particules contenant un(des) composé(s) encapsulé(s) présentent un diamètre de particules de 2 µm à 1000 µm, de préférence de 5 µm à 500 µm et de préférence de 5 µm à 100 µm.

17. Isolants selon l'une quelconque des revendications 1 à 16, **caractérisés en ce que** la masse fondue contient de 0,1 % en poids à 10 % en poids, de préférence 0,25 % en poids à 5 % en poids et de préférence 0,25 % en poids à 3 % en poids de composé ayant un effet hydrophobe.

18. Procédé de fabrication d'isolants électriques autoréparables à partir de masses fondues liquides ou pâteuses à base de résines de matrice en polymère, **caractérisé en ce qu'**on encapsule et qu'on durcit au moins partiellement (a) un composé sélectionné ayant un effet hydrophobe ou un mélange de tels composés selon l'une quelconque des revendications 1 et 7 à 12 dans une matière d'encapsulage appropriée selon l'une quelconque des revendications 13 et 14 et (b) qu'on disperse la matière encapsulée dans une résine de matrice liquide ou pâteuse en polymère appropriée selon l'une quelconque des revendications 1 et 3 à 6 suivant une répartition homogène et qu'on fabrique à partir de là des isolants électriques autoréparables.

19. Isolants électriques autoréparables selon l'une quelconque des revendications 1 à 17 pour la fabrication d'isolants de haute tension pour un usage à l'air libre, notamment pour la fabrication d'isolateurs à l'air libre dans les lignes à haute tension sous forme d'isolateurs à long fût, d'isolateurs composites et d'isolateurs à capot et à tige ainsi que pour des isolateurs support dans la plage de moyenne tension, dans la fabrication d'isolants pour les disjoncteurs à l'air libre, les transformateurs de mesure, les traversées et les balais de décharge, dans la construction d'installations de commutation, dans les disjoncteurs, les transformateurs à sec et les machines électriques, comme matières de revêtement pour les transistors et autres éléments semiconducteurs, pour l'imprégnation de composantes électriques et/ou comme anti-rouille pour des composantes métalliques.
